# FASCICULE DE BREVET EUROPEEN

(11) **EP 0 213 053 B1**
(45) Date de publication et mention de la délivrance du brevet: **18.07.1990**
(21) Numéro de dépôt: 86440062.7
(22) Date de dépôt: 16.07.1986
(51) Int. Cl.: A63B 51/02

(54) **Boyaux naturels munis d'une protection contre l'humidité notamment pour cordages de raquettes de tennis**
Mit einem Feuchtigkeitsschutz versehener Naturdarm, insbesondere für Tennisschlägersaiten
Natural intestines provided with a protection against humidity, especially for tennis racket strings

(30) Priorité: 17.07.1985 FR 8511049
(43) Date de publication de la demande: 04.03.1987
(73) Titulaire: BOYAUDERIE DE L'EST S.A., F-67200 Strasbourg (FR)
(72) Inventeur: Chouissa, Pierre, F-67000 Strasbourg (FR); Chouissa, Rémi, F-67000 Strasbourg (FR)
(74) Mandataire: Nuss, Pierre

(56) Documents cités:
- EP-A- 0 083 824
- GB-A- 897 155
- TENNIS, no. 4, 2 février 1979, page 16: "Neu : die VS black"

## Description

La présente invention concerne le domaine de la fabrication de boyaux naturels, notamment pour cordages de raquettes de tennis, et a pour objet des boyaux naturels présentant une protection contre l'humidité.

Actuellement, les boyaux naturels non plastifiés n'offrent pas de protection contre l'humidité, qui pénètre directement dans les fibres des boyaux. Il existe également des boyaux naturels avec protection plastifiée, mais seule une partie de l'humidité est absorbée par la protection plastifiée, et le reste de l'humidité pénétrant à l'intérieur des boyaux.

Le document EP-A-83 824 divulgue un boyau naturel, notamment pour codages de raquettes de tennis, qui est muni d'une protection contre l'humidité sous la forme d'une couche adhésive.

Quant au document TENNIS n° 4 du 02.02.1979, page 16, il divulgue un boyau naturel pigmenté et muni d'un vernis de polyuréthane.

La présente invention a pour but de pallier ces inconvénients.

Elle a, en effet, pour objet des boyaux naturels, notamment pour codages de raquettes de tennis, munis d'une protection contre l'humidité sous la forme d'une couche adhésive, caractérisés en ce que la couche adhésive est formée à partir d'une dispersion d'acétate de vinyle dans de l'eau et que la protection contre l'humidité comporte une ou plusieurs couches formées chacune à partir d'un mélange d'une solution vernis-durcisseur-diluant avec un pigment nacrant, ledit pigment nacrant étant à base de mica enrobé de dioxyde de titane et présentant une très fine granulométrie.

L'invention sera mieux comprise, grâce à la description ci-après, d'un mode de réalisation préféré, donné à titre d'exemple non limitatif et expliqué avec référence au dessin schématique annexé, dont la figure unique est une vue en coupe d'un boyau naturel conforme à l'invention.

Conformément à l'invention, la couche adhésive 1 est formée à partir d'une dispersion d'acétate de vinyle dans de l'eau et la protection contre l'humidité comporte une ou plusieurs couches 2, 2' et 2" formées chacune à partir d'un mélange d'une solution vernis-durcisseur-diluant avec un pigment nacrant, ledit pigment nacrant étant à base de mica enrobé de dioxyde de titane et présentant une très fine granulométrie.

Dans l'exemple de réalisation représentée à la figure annexée, la protection contre l'humidité est composée par la couche adhésive 1 permettant aux couches supplémentaires de mieux adhérer sur le cordage 3, et de trois autres couches identiques 2, 2' et 2", de manière à obtenir une protection très efficace contre l'humidité.

Le pigment nacrant utilisé est avantageusement celui connu sous la dénomination commerciale Iriodine 110 Perle Fine de la société Merck. Ce pigment est très résistant aux acides, aux alcalins et est insensible à la lumière et à la chaleur. Il est pratiquement insoluble et reste en suspension dans le mélange polyuréthanne. De plus, et d'une manière totalement inattendue, ce pigment nacrant ne confère pas uniquement un effet nacré, en l'occurrence un effet nacré mat de couleur argentée, mais également un pouvoir couvrant élevé grâce à sa très fine granulométrie, de moins de 15 microns. Les paillettes du pigment nacrant s'orientent parallèlement les unes par rapport aux autres à la façon des tuiles d'un toit, offrant ainsi une couche parfaitement étanche.

L'invention a également pour objet un procédé de plastification des boyaux naturels conformes à l'invention, qui consiste:
- à lisser par dessus et par dessous les cordages 3 tendus sur des chevilles entre deux métiers, à l'aide d'une éponge imbibée d'une solution d'acétate de vinyle et d'eau formant la couche adhésive 1;
- à laisser sécher ladite couche 1 durant au minimum 30 minutes;
- à lisser par dessus et par dessous les cordages tendus 3 tendus, à l'aide d'une éponge imbibée d'une solution, formant la couche 2, ladite solution étant obtenue par mélange d'un vernis et d'un durcisseur auquel on ajoute un diluant, ainsi que le pigment nacrant, ce dernier devant être rajouté à la solution par un mélange effectué de façon non brutale;
- à renouveler, le cas échéant, cette opération jusqu'à obtention du nombre de couches désirées, à intervalle de temps d'au minimum 30 minutes, un tel intervalle de temps permettant le séchage préalable de la couche précédente.

Le mélange vernis-durcisseur correspond à un produit polyuréthanne formant une chaîne macromoléculaire de prépolymère. Ce mélange permet d'obtenir une couche de vernis à la fois dure et souple pouvant se plier sans craqueler. Le diluant, quant à lui, permet d'obtenir une fluidité suffisante pour l'application du mélange par des éponges.

Le pigment nacrant doit être rajouté à la solution par un mélange effectué, par exemple manuellement, de façon non brutale jusqu'à saturation, afin que les paillettes dudit vernis restent intactes et s'orientent parallèlement les unes aux autres de manière à créer une étanchéité parfaite. Des mélangeurs à grande vitesse, par exemple, ne sont absolument pas appropriés car les paillettes du pigment nacrant doivent rester intactes. Ainsi, l'alignement de paillettes intactes dans le mélange vernis-durcisseur formant une chaîne macromoléculaire de prépolymère empêche toute humidité de pénétrer dans les cordages 3.

Selon une caractéristique de l'invention, la solution formant la couche 1 contient avantageusement environ 20% d'acétate de vinyle et 80% d'eau.

Selon une autre caractéristique de l'invention, la solution formant les couches 2, 2', 2" contient avantageusement environ 50% de vernis, 40% de durcisseur et 10% de solvant, la quantité de pigment nacrant à ajouter étant environ de 40 g par litre de solution.

## Revendications

1. Boyaux naturels, notamment pour cordages de raquettes de tennis, munis d'une protection contre l'humidité sous la forme d'une couche adhésive (1), caractérisés en ce que la couche adhésive (1) est formée à partir d'une dispersion d'acétate de vinyle dans de l'eau, et que la protection contre l'humidité comporte une ou plusieurs couches (2, 2' et 2") formées chacune à partir d'un mélange d'une solution vernis-durcisseur-diluant avec un pigment nacrant, ledit pigment nacrant étant à base de mica enrobé de dioxyde de titane et présentant une très fine granulométrie.

2. Boyaux naturels selon la revendication 1, caractérisés en ce qu'ils comportent trois couches de mélange (2, 2', 2") et d'une solution vernis-durcisseur-diluant et d'un pigment nacrant.

3. Procédé de plastification de boyaux naturels selon l'une des revendications 1 et 2, caractérisé en ce qu'il consiste:
- à lisser par dessus et par dessous les cordages (3) tendus sur des chevilles entre deux métiers, à l'aide d'une éponge imbibée d'une solution d'acétate de vinyle et d'eau formant la couche adhésive (1);
- à laisser sécher ladite couche (1) durant au minimum 30 minutes;
- à lisser par dessus et par dessous les cordages (3) tendus, à l'aide d'une éponge imbibée d'une solution, formant la couche (2), ladite solution étant obtenue par mélange d'un vernis et d'un durcisseur auquel on ajoute un diluant, ainsi qu'un pigment nacrant à base de mica enrobé de dioxyde de titane de présentant une très fine granulométrie, ce dernier devant être rajouté à la solution par un mélange effectué de façon non brutale;
- à renouveler, le cas échéant, cette opération jusqu'à obtention du nombre de couches désirées, à intervalle de temps d'au minimum 30 minutes.

4. Procédé de plastification de boyaux naturels selon la revendication 3, caractérisé en ce que la solution formant la couche (1) contient avantageusement environ 20% d'acétate de vinyle et 80% d'eau.

5. Procédé de plastification de boyaux naturels selon la revendication 3, caractérisé en ce que la solution formant les couches (2, 2' et 2") contient avantageusement environ 50% de vernis, 40% de durcisseur et 10% de solvant, la quantité de pigment nacrant à ajouter étant environ de 40 g par litre de solution.

## Patentansprüche

1. Naturdarm, insbesondere für mit einem Feuchtigkeitsschutz in Form einer Haftschicht versehene Tennisschlägersaiten, dadurch gekennzeichnet, daß die Haftschicht (1) aus einer Vinylacetatdispersion in Wasser gebildet wird, und daß der Feuchtigkeitsschutz aus einer oder mehreren Schichten (2, 2', 2") besteht, die jeweils aus einer Mischung einer Firnis-Härter-Verdünner-Lösung mit einem perlmuttartigen Farbstoff gebildet werden, dieser perlmuttartige Farbstoff auf der Basis von mit Titandioxyd beschichteten Mica hergestellt wird und eine sehr feine Korngröße aufweist.

2. Naturdarm nach Anspruch 1, dadurch gekennzeichnet, daß er drei Schichten der Mischung (2, 2', 2"), eine Firnis-Härter-Verdünner-Lösung und einen perlmuttartigen Farbstoff aufweist.

3. Beschichtungsverfahren für Naturdarm nach einem der Ansprüche 1 und 2, dadurch gekennzeichnet, daß es darin besteht:
- die auf Wirbel zwischen zwei Wirkstühlen gespannten Saiten (3) mit Hilfe eines mit einer die Haftschicht (1) bildenden Vinyl-Acetat-Lösung und Wasser getränkten Schwammes oben und unten zu glätten;
- diese Schicht (1) mindestens 20 min. lang trocknen zu lassen;
- die gespannten Saiten (3) mit Hilfe eines mit einer die Schicht (2) bildenden Lösung getränkten Schwammes oben und unten zu glätten, wobei diese Lösung durch mischen eines Firnis und eines Härters, dem eine Verdünnung zugesetzt wird, sowie eines auf der Basis von mit Titandioxyd beschichtetem Mica und eine sehr feine Korngröße aufweisenden perlmuttartigen Farbstoffs hergestellt wird, wobei dieser letztere der Lösung mittels einer sanft hergestellten Mischung beigemengt werden muß;
- diesen Vorgang gegebenenfalls bis zur Erzielung der gewünschten Zahl von Schichten in Zeitabständen von mindestens 30 min. zu wiederholen.

4. Beschichtungsverfahren für Naturdarm nach Anspruch 3, dadurch gekennzeichnet, daß die die Schicht (1) bildende Lösung vorteilhaft etwas 20% Vinylacetat und 80% Wasser enthält.

5. Beschichtungsverfahren für Naturdarm nach Anspruch 3, dadurch gekennzeichnet, daß die die Schichten (2, 2', 2") bildende Lösung vorteilhaft etwa 50% Firnis, 40% Härter und 10% Lösungsmittel enthält, wobei die Menge des beizumengenden perlmuttartigen Farbstoffs etwa 40 g pro Liter Lösung beträgt.

## Claims

1. Natural intestines, in particular for tennis racket strings provided with protection against humidity in the form of an adhesive layer (1), characterised in that the adhesive layer (1) is formed from a dispersion of vinyl acetate in water and in that the protection against humidity comprises one or more layers (2, 2' and 2") each formed from a mixture of a lacquer/hardener/ diluent solution with a pearly pigment, said pearly pigment being based on mica coated with titanium dioxide and having a very fine grain size.

2. Natural intestines according to claim 1, characterised in that they comprise three layers of mixture (2, 2', 2") and of a lacquer/hardener/ diluent solution and of a pearly pigment.

3. A method of plasticising natural intestines according to one of claims 1 and 2, characterised in that it involves:
- smoothing the strings (3), which are tightened on pegs between two frames, from above and from below using a sponge imbibed with a solution of vinyl acetate and water which forms the adhesive layer (1);
- leaving said layer (1) to dry for at least 30 minutes;
-smoothing the tightened strings (3) from above and from below using a sponge imbibed with a solution which forms the layer (2), said solution being obtained by mixing a lacquer and a hardener to which a diluent is added, as well as a pearly pigment based on mica coated with titanium dioxide and having a very fine grain size, this pearly pigment having to be added to the solution by gentle mixing;
- repeating this operation, if necessary, until the desired number of layers is obtained at intervals of at least 30 minutes.

4. A method of plasticising natural intestines according to claim 3, characterised in that the solution forming the layer (1) advantageously contains about 20% of vinyl acetate and 80% of water.

5. A method of plasticising natural intestines according to claim 3, characterised in that the solution forming the layers (2, 2' and 2") advantageously contains about 50% of lacquer, 40% of hardener and 10% of solvent, the quantity of pearly pigment to be added being about 40 g per litre of solution.
